# FASCICULE DE BREVET EUROPEEN

(11) **EP 0 725 187 B1**
(45) Date de publication et mention de la délivrance du brevet: **18.08.1999**
(21) Numéro de dépôt: 96400252.1
(22) Date de dépôt: 06.02.1996
(51) Int. Cl.: E02D 31/00

(54) **Membrane bitumineuse à usage géotechnique et son procédé de fabrication**
Bituminöse Dichtungsbahn für geotechnischen Gebrauch und ihr Herstellungsverfahren
Bituminous membrane for geotechnical use and its method of production

(30) Priorité: 06.02.1995 FR 9501335
(43) Date de publication de la demande: 07.08.1996
(73) Titulaire: COLAS S.A., F-92653 Boulogne-Billancourt Cédex (FR)
(72) Inventeur: Carroget, Jean, F-78180 Montigny le Bretonneux (FR); Delgado-Bertrand, Gabriela, London W86 TH (GB)
(74) Mandataire: Michelet, Alain

(56) Documents cités:
- EP-A- 0 307 986
- EP-A- 0 562 447
- DE-A- 4 012 718
- DE-A- 4 211 302
- FR-A- 2 316 407
- CIVIL ENGINEERING, LONDON GB, pages 9-49, HOARE 'Geotextiles - compatibility and use'
- INGOLD & MILLER 'Geotextiles Handbook' , THOMAS TELFORD , LONDON 154130 * page 4 - page 21 * * voir pages 98,109,114,122,143: product data *

## Description

La présente invention concerne une membrane bitumineuse à usage géotechnique, présentant une bonne résistance aux produits chimiques en général, et aux hydrocarbures en particulier, et dont les propriétés mécaniques varient peu avec la température. Elle présente de plus une forte capacité à suivre les déformations du sol support. Elle est destiné à être utilisée au contact avec le sol ou incorporée dans le sol pour y jouer le rôle de barrière d'étanchéité.

En effet, la géomembrane bitumineuse utilisée dans le domaine du génie civil constitue une structure utilisée comme barrière d'étanchéité contre l'eau pure ou polluée.

Les domaines d'application les plus courants d'une telle membrane sont les bassins d'eau potable, bassins de traitement, étanchéité des barrages, étanchéité des canaux, confinement des décharges, stockage des déchets radioactifs, et également des barrières d'étanchéité pour éviter la pollution des nappes phréatiques sous une structure d'autoroute ou voie ferrée.

Jusqu'à présent, les géomembranes bitumineuses sont fabriquées à base d'un textile dit géotextile, non tissé, en polyester, imprégné de bitume. Ce bitume peut être de distillation directe ou oxydé, contenir une charge minérale, sable fin de granulométrie prédéfinie, être additionné d'élastomères.

Le document FR-A-2.316.407 concerne un procédé de fabrication d'une chape d'étanchéité élastique à haute résistance ainsi qu'une chape ainsi obtenue. Cette chape d'étanchéité connue est appliquée par exemple pour rendre étanches des bassins de rétention, des ouvrages d'art et des barrages. Elle est obtenue en imprégnant de bitume fondu une armature en non-tissée de fibres de polyester, ce qui lui donne une bonne résistance mécanique, mais ce qui ne suffit pas pour améliorer la résistance aux produits chimiques.

Le document DE-A-40.12.718 concerne une membrane destinée à être utilisée pour couvrir la charpente de toits en pente. Cette membrane connue est étanche à l'eau et formée par un textile non tissé, aiguilleté, en polyéthylène, polypropylène, polyamide ou polyester ou encore en un mélange de ces produits. Le textile est couvert sur au moins un côté avec un matériau organique choisi parmi les résines synthétiques telles que le polyéthylène ou le chlorure de polyvinyle, ou d'un bitume.

Le document DE-A-42.11.302 concerne un produit hydrogonflant, appelé aussi hydrogel, c'est-à-dire un produit gonflant sous l'influence de l'eau. De tels produits sont destinés à des applications telles que des joints d'étanchéité. Ils sont obtenus en utilisant comme produits de base des argiles appartenant à la classe des montmorrillonites ou des polymères d'hydrate de carbone ou encore des produits polymères partiellement réticulés. Ces produits hydrophiles gonflants sont mélangés, sous forme moulue avec un prépolymère en tant que liant à base d'isocyanate, et ensuite avec de l'eau. Selon un mode de réalisation de ces produits gonflants, l'eau peut être remplacée par des émulsions aqueuses ou par des solutions ou dispersions de polymères dans l'eau. Dans ce sens, l'eau peut être remplacée par une émulsion aqueuse de bitume. Ces produits gonflants peuvent aussi être appliqués sur un support d'un textile non tissé.

Selon le domaine d'application concerné, les caractéristiques du produit de l'invention peuvent varier sensiblement, mais d'une manière générale, elles présentent deux aspects:
- imperméabilité de la géomembrane,
- durabilité à long terme sous contraintes mécaniques, chimiques, biologiques et climatiques.

Cependant, les géomembanes bitumineuses connues ne peuvent pas être mises en contact avec les hydrocarbures, car alors le bitume est solubilisé et la membrane perd son imperméabilité.

De plus, les propriétés mécaniques des géomembranes bitumineuses connues de l'homme de l'art varient fortement avec la température.

Par conséquent, le but de l'invention est l'amélioration de la résistance aux produits chimiques, et notamment aux hydrocarbures, la diminution de la sensibilité des propriétés mécaniques à la température, l'augmentation de la capacité d'allongement de la géomembrane, afin de mieux épouser les déformations du sol support.

A cet effet, l'invention concerne une géomembrane bitumineuse à usage géotechnique destinée à constituer une barrière d'étanchéité composée d'un textile imprégné d'un liant à base de bitume.

Selon l'invention, le textile est constitué d'un mélange de fibres de polyester et de polyéthylène et le liant est un bitume associé à une résine thermodurcissable.

La géomembrane peut présenter les caractéristiques préférées suivantes, prises isolément ou selon toutes leurs combinaisons techniquement possibles:
- le bitume utilisé peut être un bitume ordinaire ou de synthèse,
- le liant utilisé peut être composé d'un mélange de bitume, tel que cité précédemment, et de résine thermodurcissable, préférentiellement de la famille des polyuréthannes,
- le textile utilisé est non tissé, aiguilleté,
- le mélange de fibres comprend 30 à 50% de fibres de polyester et 50 à 70% de fibres de polyéthylène,
- le textile, tel que cité précédemment, peut être renforcé par une grille de polyester,
- le liant d'imprégnation du textile est composé de 40 à 80% de bitume, de 10 à 40% de polyuréthane, de 10 à 30% de filler de calcaire.

L'invention concerne également un procédé de fabrication d'une membrane bitumineuse du type précité selon lequel on imprègne un textile d'une composition bitumineuse formant liant, le liant étant obtenu en malaxant une résine alcoolique, 10 à 40 parties en poids, avec un bitume, 40 à 80 parties en poids, et un filler calcaire, 10 à 30 parties en poids. Des isocyanates en proportion stoechiométrique sont incorporés après mélange et homogénéisation des produits précités, avec lequel mélange ils sont agités jusqu'à permettre la réaction de la résine alcoolique avec lesdit isocyanates pour former les polyuréthanes. Le géotextile est non tissé, avantageusement aiguilleté et constitué de fibres courtes, 250 à 350 g/m², mélange de polyester (30 à 50%) et de polyéthylène (50 à 70%). Le géotextile non tissé, avantageusement aiguilleté, est renforcé par ailleurs par une grille de polyester de 50 à 100g/m².

En résumé, cette membrane peut donc être obtenue en utilisant un géotextile non tissé de fibres de polyester et de polyéthylène et un liant à base de bitume et de résines thermodurcissables polyuréthanes.

De cette manière, le géotextile non tissé à base de deux types de fibres permet d'obtenir une membrane supportant un allongement important supérieur à 90%.

Le liant à base de résine thermodurcissable améliore la résistance du bitume aux produits chimiques comme la soude, l'acide chlorhydrique et le pétrole, permettant d'atteindre ainsi le second objectif de l'invention.

De plus, un autre avantage de l'utilisation des polyuréthanes est l'amélioration de la susceptibilité thermique du bitume.

Cela se traduit par une grande souplesse pour les valeurs de températures inférieures à 0°C et, conséquemment, un moindre ramollissement à chaud pour les températures supérieures à 50°C.

La fabrication de cette membrane consiste à imprégner le géotextile non tissé renforcé par la grille de polyester.

### EXEMPLE 1

Pour la fabrication d'une membrane, on prépare 1000g de liant bitumineux. 200 g de filler de nature calcaire sont mélangés avec 174 g de résine de type polybutadiène, connue sous la dénomination commerciale POLY BD 45HT, vendue par la Société ELF-ATOCHEM (marque déposée).

A ce mélange, on ajoute 600 g de bitume 180/220 et on homogénéise pendant dix minutes environ, à une température entre 80 et 100°C.

L'agent réticulant, l'isocyanate, est ajouté au mélange bitumineux en quantité stoechiométrique.

Le mélange est ensuite appliqué sur le géotextile.

La réticulation totale est obtenue après 16 heures à 100°C.

### EXEMPLE 2

En remplaçant le bitume 180/220 de l'exemple 1 par un liant de synthèse, connu sous la dénomination commerciale MEXPHALTE C 70/100 de SHELL (marque déposée) par exemple, et une partie du filler calcaire par un pigment, à raison de 1 à 3 % de pigment par rapport à la masse finale de liant, on obtient un liant coloré qui permet de fabriquer, par imprégnation du géotextile, une membrane colorée.

De manière à mettre en évidence les propriétés nouvelles obtenues par la présente invention, il a été établi ci-après des tableaux comparatifs dans lesquels on trouvera les résultats des caractéristiques mécaniques et chimiques des matières premières, ainsi que celles des membranes de l'art antérieur et selon l'exemple de réalisation de l'invention indiqué plus haut. La membrane de l'art antérieur prise en référence a été réalisée avec un géotextile non tissé en polyester enduit d'un bitume oxydé fillérisé.

| Caractéristiques mécaniques du textile | | | |
|---|---|---|---|
| Caractéristique | Unité | Selon l'Invention | Art antérieur |
| Epaisseur | mm | 2.8 | 2.4 |
| Masse surfacique | g/m2 | 370 | 353 |
| Résistance maximale (1,L) | daN/5 cm | 62 38 | 123 115 |
| Allongement maximal (1, L) | % | 114 148 | 83 72 |

| Caractéristiques mécaniques du liant | | | |
|---|---|---|---|
| Caractéristique | Unité | Selon l'Invention | Art antérieur |
| Résistance maximale 100 mm/min - 10°C | MPa | 1 | 1.3 |
| Allongement maximal | % | 300 | < 5 |

| Caractéristiques chimiques du liant | | | |
|---|---|---|---|
| Caractéristique | Unité | Selon l'invention | Art antérieur |
| Changement de poids après immersion 10 jours dans HCl (300 g/l) | % | + 0.1 | + 0.1 |
| Changement de poids après immersion 10 jours dans NaOH (50g/l) | % | + 0.4 | + 0.7 |
| Changement de poids après immersion 10 jours dans le prétrole | % | + 4 | - 45 |

| Caractéristiques des géomembranes obtenues | | | |
|---|---|---|---|
| Caractéristique | Unité | Selon l'invention | Art antérieur |
| Epaisseur | mm | 7.0-8.0 | 5.5-6.0 |
| Masse surfacique | Kg/m2 | 8.0-8.5 | 6.5 |
| Résistance maximale (1,L) | daN/cm | 16 14 | 22 24 |
| Allongement maximal (1,L) | % | 95 130 | 50 56 |
| Perméabilité sous 1 bar | cm/s | 10⁻¹² | 10⁻¹² |
| Souplesse à froid | °C | < -15 | 0 |

Le tableau suivant compare les propriétés de textiles, respectivement constitués de polyéthylène (A), polyester (B) et d'un mélange 60 % polyéthylène, 40 % polyester réel (C) avec la moyenne (D) pour chacune de ces propriétés, obtenue par calcul en ajoutant 60 % de la valeur obtenue pour le polyéthylène (A) à 40 % de la valeur obtenue pour le polyester (B). On constate que les valeurs (C) sont très différentes des valeurs prévisibles (D). Cela confirme que les propriétés d'un matériau composite incorporant un tel textile ne peuvent être déterminées de manière théorique et systématique.

| | A | B | C | D |
|---|---|---|---|---|
| Résistance en traction en Newton/cm | 380 | 800 | 324 | 558 |
| Allongement à la rupture en % | 280 | 60 | 129 | 192 |
| Masse surfacique en g/m² | 400 | 450 | 375 | 420 |

## Revendications

1. Géomembrane bitumineuse à usage géotechnique destinée à constituer une barrière d'étanchéité et composée d'un textile imprégné d'un liant à base de bitume,
caractérisée en ce que ledit textile est constitué d'un mélange de fibres de polyester et de polyéthylène et en ce que le liant est un bitume associé à une résine thermodurcissable.

2. Géomembrane selon la revendication 1, caractérisée en ce que la résine thermodurcissable est un polyuréthane.

3. Géomembrane selon l'une des revendications précédentes, caractérisée en ce que le textile utilisé est non tissé.

4. Géomembrane selon la revendication 3, caractérisée en ce que le textile est constitué de fibres de polyester dans une proportion comprise entre 30 et 50%, et de fibres de polyéthylène dans une proportion comprise entre 50 et 70%.

5. Géomembrane selon l'une des revendications 3 ou 4, caractérisée en ce que le textile non tissé est renforcé par une grille de polyester.

6. Géomembrane selon l'une des revendications précédentes, caractérisée en ce que le liant comprend un filler calcaire.

7. Géomembrane selon l'une des revendications précédentes, caractérisée en ce que le liant d'imprégnation du textile est composé de:
40 à 70% de bitume,
15 à 30% de polyuréthane,
15 à 30% de filler calcaire.

8. Procédé de fabrication d'une membrane bitumineuse à usage géotechnique selon la revendication 1 destinée à constituer une barrière d'étanchéité, selon lequel on imprègne le textile d'une composition bitumineuse formant liant obtenue par le malaxage:
- d'une résine alcoolique dans une proportion comprise entre 10 et 40% en poids,
- d'un bitume dans une proportion comprise entre 40 et 80% en poids,
- d'un filler calcaire dans une proportion comprise entre 10 et 30% en poids, et
- d'isocyanates en proportion stoechiométrique incorporés après mélange et homogénéisation des produits précités, avec lequel mélange ils sont agités jusqu'à permettre la réaction de la résine alcoolique avec lesdits isocyanates pour former un polyuréthane.

9. Procédé selon la revendication 8, caractérisé en ce que le textile est un textile non tissé, obtenu par aiguillettage de fibres courtes composées de polyester dans une proportion comprise entre 30 et 50%, et de polyéthylène dans une proportion comprise entre 50 et 70%.

10. Procédé selon la revendication 9, caractérisé en ce qu'on incorpore dans le textile non tissé une grille de polyester de renforcement.

## Claims

1. A bituminous geomembrane for geotechnical use intended to make a tightness barrier and composed of a textile impregnated with a bitumen-based binder,
characterised in that the said textile is made of a mixture of polyester and polyethylene fibres and in that the binder is a bitumen associated with a thermosetting resin.

2. A geomembrane according to claim 1, characterised in that the thermosetting resin is a polyurethane.

3. A geomembrane according to one of the previous claims, characterised in that the textile used is non-woven.

4. A geomembrane according to claim 3, characterised in that the textile is made of polyester fibres in a proportion ranging between 30 and 50% and of polyethylene fibres in a proportion ranging from 50 to 70%.

5. A geomembrane according to one of the claims 3 or 4, characterised in that the non-woven textile is strengthened by a polyester grid.

6. A geomembrane according to one of the previous claims, characterised in that the binder comprises a limestone filler.

7. A geomembrane according to one of the previous claims, characterised in that the textile impregnation binder comprises:
40 to 70% bitumen,
15 to 30% polyurethane,
15 to 30% limestone filler.

8. A method of production of a bituminous membrane for geotechnical use according to claim 1 intended to make a tightness barrier according to which it is provided to impregnate the textile with a bituminous composition forming a binder obtained by kneading:
- an alcoholic resin in a proportion ranging between 10 and 40% in weight,
- a bitumen in a proportion ranging between 40 and 80% in weight,
- a limestone filler in a proportion ranging between 10 and 30% in weight, and
- isocyanates in stoechiometric proportion, incorporated after mixing and homogenising the products mentioned above, whereas they are stirred with the said mixture until the alcoholic resin reacts with the said isocyanates in order to form a polyurethane.

9. A method according to claim 8, characterised in that the textile is a non-woven textile, obtained by needling short fibres composed of polyester in a proportion ranging between 30 and 50% and of polyethylene in a proportion ranging between 50 and 70%.

10. A method according to claim 9, characterised in that a strengthening polyester grid is incorporated to the non-woven textile.

## Patentansprüche

1. Bituminöse Dichtungsbahn für geotechnischen Gebrauch, die zur Bildung einer dichten Absperrung bestimmt ist und die aus einem Faserstoff, welcher mit einem Bindemittel auf Bitumengrundlage imprägniert ist, gebildet ist,
**dadurch gekennzeichnet,**
daß der Faserstoff aus einer Mischung von Polyester- und Polyäthylenfasern gebildet ist und daß das Bindemittel ein mit einem wärmehärtbaren Harz verbundenes Bitumen ist.

2. Dichtungsbahn nach Anspruch 1,
**dadurch gekennzeichnet,**
daß das wärmehärtbare Harz ein Polyurethan ist.

3. Dichtungsbahn nach einem der vorangehenden Ansprüche,
**dadurch gekennzeichnet,**
daß der verwendete Faserstoff nicht gewebt ist.

4. Dichtungsbahn nach Anspruch 3,
**dadurch gekennzeichnet,**
daß der Faserstoff aus Polyesterfasern mit einem Anteil einschließlich zwischen 30 und 50 % und aus Polyäthylenfasern mit einem Anteil einschließlich zwischen 50 und 70 % gebildet ist.

5. Dichtungsbahn nach einem der Ansprüche 3 oder 4,
**dadurch gekennzeichnet,**
daß der nicht gewebte Faserstoff mit einem Polyestergitter verstärkt ist.

6. Dichtungsbahn nach einem der vorangehenden Ansprüche,
**dadurch gekennzeichnet,**
daß das Bindemittel einen Kalkfüller umfaßt.

7. Dichtungsbahn nach einem der vorangehenden Ansprüche,
**dadurch gekennzeichnet,**
daß das Imprägnierbindemittel des Faserstoffs zusammengesetzt ist aus:
40 - 70 % Bitumen
15 - 30 % Polyurethan
15 - 30 % Kalkfüller.

8. Herstellungsverfahren einer bituminösen Dichtungsbahn für geotechnischen Gebrauch nach Anspruch 1, die dazu bestimmt ist, eine dichte Absperrung zu bilden, wonach man den Faserstoff mit einer ein Bindemittel bildenden Bitumenmasse imprägniert, die durch Kneten folgender Bestandteile erhalten wird:
- eines alkoholischen Harzes mit einem Anteil einschließlich zwischen 10 und 40 Gewichts%
- eines Bitumens mit einem Anteil einschließlich zwischen 40 und 80 Gewichts%
- eines Kalkfüllers mit einem Anteil einschließlich zwischen 10 und 30 Gewichts% und
- Isocyanaten in stöchimetrischem Verhältnis, die nach Mischung und Homogenisierung der vorgenannten Produkte zugesetzt werden, mit deren Mischung sie gerührt werden, bis sie die Reaktion des alkoholischen Harzes mit den Isocyanaten gestatten, um ein Polyurethan zu bilden.

9. Verfahren nach Anspruch 8,
**dadurch gekennzeichnet,**
daß der Faserstoff ein nicht gewebter Faserstoff ist, der durch Nähen kurzer Fasern erhalten wird, die aus Polyester in einem Verhältnis einschließlich zwischen 30 und 50 % sowie aus Polyäthylen in einem Verhältnis einschließlich zwischen 50 und 70 % hergestellt sind.

10. Verfahren nach Anspruch 9,
**dadurch gekennzeichnet,**
daß man in den nicht gewebten Faserstoff ein Verstärkungsgitter aus Polyester einbringt.
